# EUROPÄISCHE PATENTSCHRIFT

(11) **EP 0 137 911 B1**
(45) Veröffentlichungstag und Bekanntmachung des Hinweises auf die Patenterteilung: **27.07.1988**
(21) Anmeldenummer: 84107073.3
(22) Anmeldetag: 20.06.1984
(51) Int. Cl.: C25B 11/00, C25B 11/06

(54) **Verfahren zur Herstellung einer Depassivierungschicht und Depassivierungschicht auf einer Elektrode einer elektrochemischen Zelle**
Process for manufacturing a depassivating layer and depassivating layer on an electrode for an electrochemical cell
Procédé de fabrication d'une couche dépassivante et couche dépassivante sur une électrode de cellule électrochimique

(30) Priorität: 28.06.1983 CH 3531/83
(43) Veröffentlichungstag der Anmeldung: 24.04.1985
(73) Patentinhaber: BBC Brown Boveri AG, CH-5401 Baden (CH)
(72) Erfinder: Killer, Eric, CH-5430 Wettingen (CH); Scherer, Günther Georg Anton, Dr. Dipl.-Chem., CH-5412 Gebenstorf (CH)

(56) Entgegenhaltungen:
- DE-A- 2 846 576
- DE-A- 3 004 080
- US-A- 3 443 055

## Beschreibung

Die Erfindung geht aus von einem Verfahren zur Herstellung einer Depassivierungsschicht nach der Gattung des Oberbegriffs des Anspruchs 1.

Die an die Elektroden elektrochemischer Zellen gestellten Anforderungen sind vielfältig und zum Teil divergierend, so dass diese Elektroden meist aus Verbundwerkstoffen aufgebaut werden müssen, um allen Bedingungen einigermassen gerecht werden zu können. Dies gilt insbesondere für Elektroden (Anoden), die unter oxydierenden Bedingungen arbeiten müssen. Normalerweise wird für derartige Elektroden ein als Substrat dienendes, korrosionsbeständiges Trägermaterial verwendet, das seinerseits mit einer oder mehreren zusätzlichen Schichten anderer Komponenten versehen ist. Im Falle der Verwendung von Feststoffelektrolyten für den Aufbau der elektrochemischen Zelle wird das Substrat aus porösem, flüssigkeits- und gasdurchlässigem Material aufgebaut.

Titan ist wegen seiner Korrosionsbeständigkeit als Substrat für Anoden bei technischen Elektrolyseprozessen besonders geeignet. Dabei wird je nach Elektrodenreaktion das Titansubstrat mit einem spezifischen Elektrokatalysator beschichtet. Besonders kritisch für die Funktion der Elektrode ist die Grenzfläche Elektrokatalysator/Titansubstrat. Das Titansubstrat muss vollständig bedeckt sein, da sich sonst unter anodischen Bedingungen eine nichtleitende Deckschicht von im wesentlichen Ti0₂ ausbildet. Um diese Deckschichtbildung zu verhindern, wird vielfach eine Zwischenschicht aufgebracht, die aus einem im anodischen Potentialbereich stabilen und leitfähigen Material besteht. Dafür werden Edelmetalle, im besonderen Platin verwendet. Diese Zwischenschicht muss zusammenhängend sein, ihre Dicke kann 0,1-1 µm betragen. Derartige, mit Zwischenschichten und Elektrokatalysatoren versehene Elektroden sind bekannt (A. Nidola, « Technological Impact of Metallic Oxides as Anodes •, in « Electrodes of Conductive Metallic Oxides », Part B, page 627, Editor : S. Trasatti, ELSEVIER, Amsterdam, 1981 ; P.C.S. Hayfield, W.R. Jacob, « Platinum/Iridium-coated titanium anodes in brine electrolysis •, in « Modern Chlor-Alkali Technology •, page 103, Editor : M.O. Coulter, Ellis Horwood Ltd., Chichester 1980, Th. Comninellis, E. Plattner, Journal of Applied Electrochemistry, 12, 399/1982).

Der Schutz des Trägermaterials (Titansubstrat) ist nun von besonderer Wichtigkeit, wenn der Elektrokatalysator nicht als mikroskopisch zusammenhängende Schicht, sondern in Form eines porösen Pulver-Binder-Gemisches aufgebracht ist, das das Substrat aufgrund der porösen Struktur nicht vollständig bedeckt. Ausserdem gewinnt die nichtpassivierende Zwischenschicht an Bedeutung, wenn es sich bei dem Titansubstrat nicht um ein massives Werkstück, sondern um ein poröses Substrat, z. B. eine gesinterte Titanfolie handelt wie sie bei FeststoffelektrolytZellen Verwendung findet. (Siehe zum Beispiel : B.V. Tilak, P.W.T. Lu, J.E. Coleman, S. Srinivasan, « The Electrolytic Production of Hydrogen », in Comprehensive Treatise of Electrochemistry, Volume 2, Edited by: J.O.M. Bockris, Brian E. Conway, Ernest Yeager, Ralph E. White, Plenum Press, N.Y. 1981).

Der Beschichtungstechnik bei porösen Titansubstraten kommt insofern eine wesentliche Bedeutung zu, als Methoden, wie sie bei planaren und massiven Elektroden angewendet werden, in diesem Fall nicht in Frage kommen. Dieses Problem wird noch erschwert, da man aus wirtschaftlichen Gründen möglichst nur kleine Mengen Edelmetall 0,1 mg/cm² aufbringen möchte, dies aber bei einer relativ undefinierten Fläche, wie der eines porösen Substrats, schwierig ist.

Bisher wendete man folgende Verfahren an :
- Galvanische Abscheidung :
   Diese Methode erfordert eine umfangreiche Vorbehandlung des Substrats, welche unter anderem im Entfetten, Aetzen, Waschen, Trocknen, Wägen vor und nach dem galvanischen Abscheiden etc. besteht. Die elektrochemische Abscheidung von kleinen Mengen eines Edelmetalls oder einer Mischung bei rauhen oder porösen Proben ist ausserdem schwierig, da keine gleichmässige Verteilung der Platinkeime erzielt wird. Zusätzlich wird Edelmetall im Inneren einer porösen Probe abgeschieden, wo es keine Depassivierungsfunktion erfüllt.
- Aufdampfen :
   Aufdampfen kleiner Mengen eines Edelmetalls oder Edelmetalgemisches ist schwierig und der Aufdampfprozess relativ teuer.
- Aufpinseln oder Aufsprühen einer Lösung und anschliessende thermische Behandlung :
   Diese Methoden werden bei planaren Elektroden angewandt. Für poröse Elektroden sind sie jedoch ungeeignet, da ein wesentlicher Teil der Lösung in das Innere des porösen Substrats eindringt und damit für die Depassivierung verloren ist.

Es besteht daher das Bedürfnis nach einem neuen preisgünstigen Verfahren zum Aufbringen von Depassivierungsschichten.

Der Erfindung liegt die Aufgabe zugrunde, ein Verfahren anzugeben, mit dessen Hilfe die Oberfläche eines porösen Körpers gezielt mit einer Depassivierungsschicht versehen werden kann, welche bei minimalem Edelmetallgehalt verbesserte Eigenschaften sowie eine hohe Stabilität und Lebensdauer aufweist.

Diese Aufgabe wird durch die im kennzeichnenden Teil des Anspruchs 1 angegebenen Merkmale gelöst.

Die Erfindung wird anhand der nachfolgenden, durch Figuren näher erläuterten Ausführungsbeispiele beschrieben.

Dabei zeigt :
Fig. 1 das Verfahren anhand eines vereinfachenden Schemas,
Fig. 2 einen Querschnitt durch Substrat und Depassivierungsschicht.

In Fig. 1 ist das Herstellungsverfahren zur Erzeugung einer Depassivierungsschicht anhand einer vereinfachten Vorrichtung schematisch dargestellt. 1 ist das flächenförmige Substrat, beispielsweise in Form einer porösen Platte oder Folie aus Titan (Längsschnitt). 2 stellt eine elastische Rolle dar, welche vorteilhafterweise aus Teflon@ (Polytetrafluoräthylen) bestehen kann. 3 ist ein flächenförmiger biegsamer Lösungsträger, welcher porös und saugfähig sein soll, um die Metallsalzlösung aufnehmen zu können. Er wird in Form eines Filzes oder Papiers zwischen das Substrat 1 und die Rolle 2 geschaltet. Bei dem durch Pfeile angedeuteten Abrollvorgang gibt 3 eine dünne Schicht der Metallsalzlösung an die Oberfläche von 1 ab.

Fig. 2 zeigt einen Querschnitt durch das aus einzelnen Körnern mit dazwischenliegenden Hohlräumen aufgebaute poröse Substrat 1. 4 ist die mindestens teilweise zusammenhängende Depassivierungsschicht in Filmform, welche ein submikroskopisch feines, homogenes Gemenge von elektronisch leitenden Suboxyden und Oxyden des Substrats sowie die aus der aufgebrachten Metallsalzlösung stammenden Edelmetalle bzw. Metalle in metallischer und/oder oxydischer Form enthält.

### Ausführungsbeispiels I

### Siehe Figuren 1 und 2!

Eine poröse gesinterte Titanplatte als Substrat (1) wurde mit einer Depassivierungsschicht. (4) versehen, welche Platin enthielt. Zu diesem Zweck wurde zunächst eine wässerige 5 . 10⁻²N H₂PtC1₆-Lösung hergestellt. Die Beschichtung erfolgte mittels einer elastischen Rolle (2) aus « Teflon und eines Lösungsträgers (3) in Form eines Chromatographiepapiers. Es wurde insgesamt 5 x durch Abrollen beschichtet, wobei die aufgetragene Menge jeweils gravimetrisch bestimmt wurde. Daraufhin wurde die beschichtete Titanplatte getrocknet und einer chemo-thermischen Behandlung in Form eines Temperns während 30 min bei 450 °C an Luft unterzogen. Die aufgetragene Platinmenge wurde mit 0,1 mg/cm² bestimmt.

### Ausführungsbeispiel II

Eine poröse gesinterte Titanfolie als Substrat (1) wurde in analoger Weise gemäss Beispiel I beschichtet. Die Metallsalzlösung bestand aus einer 5 - 10⁻²N-Lösung der Formel H₂M_{c}Cl₆, wobei Mₑ eine Mischung von Pt und Ir im Atomgewichtsverhältnis 70 : 30 darstellte. Die Edelmetallmenge wurde zu 0,05 mg/cm² bestimmt.

Die nach Beispiel 1 und II beschichteten Substrate wurden als Stromkollektoren auf der Anodenseite von Feststoffelektrolytzellen geprüft und ergaben trotz um eine Zehnerpotenz geringeren Edelmetallgehalt gleiche Zellenspannungen wie nach herkömmlichen Verfahren (Galvanik. Aufdampfen) hergestellte Elektroden.

Die Erfindung ist nicht auf die Ausführungsbeispiele beschränkt. Es können nach dem neuen Verfahren Depassivierungsschichten vielfältiger Art und Zusammensetzung erzeugt werden. Ausser Ti eignen sich Zr, Ta, Nb als Substratmaterialien. Alle Edelmetalle können grundsätzlich über eine Metallsalzlösung aufgetragen werden, sowohl einzeln als in Mischungen. Desgleichen können weitere Metalle, die nicht Edelmetalle sind, zugegeben werden. Die fertige Depassivierungsschicht kann neben Edelmetallen, Edelmetalloxyden (insbesondere der Platinmetallgruppen) auch Gold und eine weitere Komponente in Form eines Metalls oder dessen Oxyd, insbesondere Sn0₂ enthalten. Ein wesentlicher Teil der Depassivierungsschicht besteht aus einem bei der chemo-thermischen Behandlung auf der Oberfläche erzeugten elektrisch leitenden Suboxyd oder Oxyd des Substrats, bzw. Mischungen derselben. Alle angeführten Bestandteile bilden ein submikroskopisch feines, homgenes Gemenge, wobei die einzelnen Komponenten eine Dimension aufweisen können, die bis nahe an den atomaren Bereich heruntergeht. Dadurch wird ein mindestens teilweise zusammenhängender Film der Depassivierungsschicht gewährleistet, welcher optimale chemische und physikalische Eigenschaften besitzt. Der Edelmetallgehalt der Depassivierungsschicht kann auf diese Weise ohne Inkaufnahme von Nachteilen minimal gehalten werden, was sich günstig auf die Wirtschaftlichkeit der Anlage auswirkt.

## Patentansprüche

1. Verfahren zur Herstellung einer Depassivierungsschicht auf einer Elektrode einer elektromechanischen Zelle, wobei mindestens ein Edelmetall oder mindestens ein Edelmetall und ein weiteres Metall auf ein flächenförmiges Substrat aus mindestens einem der Elemente Titan, Zirkon, Tantal, Niob aufgebracht und durch eine chemothermische Behandlung in metallische und/oder oxydische Form übergeführt wird, wobei gleichzeitig die Oberfläche des Substrats (1) mindestens teilweise zu einem entsprechenden elektronisch leitenden Suboxyd und/oder Oxyd oxydiert wird und wobei eine aus einem submikroskopisch feinen homogenen Gemenge bestehende Depassivierungsschicht (4) in mindestens teilweise zu- . sammenhängender Filmform gebildet wird, dadurch gekennzeichnet, dass eine Metallsalzlösung, welche das oder die aufzubringenden Metalle enthält, mittels einer elastischen Rolle (2) und eines zwischen das Substrat (1) und die Rolle (2) geschalteten porösen, saugfähigen Lösungsträgers (3) in dünner Schicht auf das Substrat (1) durch ein- oder mehrmaliges Abrollen aufgebracht wird.

2. Verfahren nach Anspruch 1, dadurch gekennzeichnet, dass das Edelmetall und/oder Edelmetalloxyd mindestens ein Platinmetall oder Gold ist bzw. enthält.

3. Verfahren nach Anspruch 2, dadurch gekennzeichnet, dass das Edelmetall mindestens eines der Metalle Platin, Iridium, Ruthenium ist.

4. Verfahren nach Anspruch 2, dadurch gekennzeichnet, dass das Edelmetalloxyd mindestens ein Oxyd oder Suboxyd mindestens eines der Elemente Platin, lridium, Ruthenium ist.

5. Verfahren nach Anspruch 2, dadurch gekennzeichnet, dass das Edelmetall Gold ist.

## Claims

1. Process for producing a depassivation layer on an electrode of an electrochemical cell, at least one noble metal, or at least one noble metal and a further metal, being applied to a two- dimensional substrate of at least one of the elements titanium, zirconium, tantalum and niobium, and being converted into a metallic and/or oxidic form by a chemical/thermal treatment, the surface of the substrate (1) being at least partially oxidised simultaneously to a corresponding electronically conductive suboxide and/or oxide, and a depassivation layer (4), which consists of a submicroscopically fine homogeneous mixture, being formed in the form of an at least partially coherent film, characterised in that a metal salt solution containing the metal or metals to be applied is, by means of an elastic roller (2) and a porous absorbent solution carrier (3) inserted between the substrate (1) and the roller (2), applied in a thin layer to the substrate (1) by passing the roller over it once or several times.

2. Process according to Claim 1, characterised in that the noble metal and/or noble metal oxide is or contains at least one platinum metal or gold.

3. Process according to Claim 2, characterised in that the noble metal is at least one of the metals platinum, iridium and ruthenium.

4. Process according to Claim 2, characterised in that the noble metal oxide is at least one oxide or sub-oxide of at least one of the elements platinum, iridium and ruthenium.

5. Process according to Claim 2, characterised in that the noble metal is gold.

## Revendications

1. Procédé de fabrication d'une couche de dépassivation sur une électrode d'une cellule électrochimique, au moins un métal noble ou au moins un métal noble et un métal supplémentaire, étant appliqués à un substrat à deux dimensions fait d'au moins d'un des éléments titane, zirconium, tantalum et niobium, et étant transformé en une forme et/ou oxidique par un traitement chimi- que/thermique, la surface du substrat (1) étant au moins partiellement oxydé simultanément en un sous-oxyde et/ou oxyde correspondant conducteur d'électricité, et une couche de dépassivation (15) qui est constitué d'un mélange homogène fin à l'échelle sous-microscopique, étant formé sous forme d'un film au moins partiellement cohérent, caractérisé en ce qu'une solution de sel métallique contenant le métal ou les métaux à appliquer, est appliqué en couche mince au substrat (1), au moyen d'un cylindre et élastique (2) et d'un porteur de solution absorbant poreux (3) inséré entre le substrat (1) et le cylindre (2) en faisant passer le cylindre sur le substrat une ou plusieurs fois.

2. Procédé selon la revendication 1, caractérisé en ce que le métal noble et/ou l'oxyde de métal noble est ou contient au moins un métal platine ou de l'or.

3. Procédé selon la revendication 2, caractérisé en ce que le métal noble est au moins un des métaux platine, iridium, et ruthénium.

4. Procédé selon la revendication 4, caractérisé en ce que l'oxyde de métal noble est au moins un oxyde ou sous-oxyde d'au moins un des éléments platine, iridium et ruthénium.

5. Procédé selon la revendication 2, caractérisé en ce que le métal noble est l'or.
